# EUROPÄISCHE PATENTSCHRIFT

(11) **EP 0 514 337 B1**
(45) Veröffentlichungstag und Bekanntmachung des Hinweises auf die Patenterteilung: **22.11.1995**
(21) Anmeldenummer: 92810343.1
(22) Anmeldetag: 08.05.1992
(51) Int. Cl.: D06P 3/54, D06P 5/20, D06P 1/00, D06P 1/90

(54) **Verfahren zum Färben von hydrophobem Textilmaterial mit Dispersionsfarbstoffen aus überkritischem CO2**
Process for dyeing hydrophobic textile material with disperse dyestuffs in supercritical CO2
Procédé de teinture de matériaux textile avec des colorants dispersés dans du CO2 supercritique

(30) Priorität: 17.05.1991 CH 1475/91
(43) Veröffentlichungstag der Anmeldung: 19.11.1992
(73) Patentinhaber: CIBA-GEIGY AG, 4002 Basel (CH)
(72) Erfinder: Saus, Wolfgang, W-4048 Grevenbroich 1 (DE); Knittel, Dierk, Dr., W-4150 Krefeld (DE); Schollmeyer, Eckhard, Prof. Dr., W-4152 Kempen (DE); Buschmann, Hans-Jürgen, Dr., W-4150 Krefeld (DE)

(56) Entgegenhaltungen:
- DE-A- 3 906 724
- JOURNAL OF ORGANIC CHEMISTRY OF THE USSR. Bd. 49, 1984, NEW YORK US Seiten 5097 - 5101; HYATT: 'Liquid and supercritical carbon dioxide as organic solvents.'

## Beschreibung

Die vorliegende Erfindung betrifft ein Verfahren zum Färben aus überkritischem CO₂.

Aus der DE-A-3 906 724 ist bereits bekannt, dass man textile Substrate aus überkritischem CO₂ mit Dispersionsfarbstoffen färben kann, indem man das Textilmaterial und den Dispersionsfarbstoff unter einem CO₂-Druck von etwa 190 bar während etwa 10 Minuten auf etwa 130°C erhitzt und anschliessend das Volumen vergrössert, wodurch das CO₂ expandiert. Dieses Verfahren liefert jedoch nicht immer vollständig befriedigende Ergebnisse, da die Farbausbeute, vor allem bei höheren Farbstoffkonzentrationen, zum Teil zu wünschen übrig lässt.

Der vorliegenden Erfindung lag die Aufgabe zugrunde, dieses bekannte Vertahren zu verbessern. Diese Aufgabe wird durch das erfindungsgemässe Verfahren gelöst.

Die vorliegende Erfindung betrifft somit ein Verfahren zum Färben von hydrophobem Textilmaterial mit Dispersionsfarbstoffen, indem man das Textilmaterial und den Dispersionsfarbstoff in überkritischem Kohlendioxid bei einem Druck von 73 bis 400 bar auf eine Temperatur von 80 bis 300°C erhitzt und anschliessend den Druck und die Temperatur bis unterhalb des kritischen Druckes und der kritischen Temperatur erniedrigt, dadurch gekennzeichnet, dass man die Druckerniedrigung in mehreren Stufen durchführt und dabei den Druck in jeder Stufe um 0,1 bis 20 bar erniedrigt und nach jeder Stufe abwartet, bis sich wieder ein praktisch konstanter Druck eingestellt hat.

Überraschenderweise erhält man bei dieser Arbeitsweise erheblich tiefere Färbungen als in dem bekannten Verfahren, bei dem die Druckerniedrigung in 1 Stufe durchgeführt wird.

Das Färben von textilen Substraten aus überkritischem CO₂ weist eine Reihe von Vorteilen gegenüber Färbeverfahren aus wässriger Flotte auf. Bedingt dadurch, dass das eingesetzte CO₂ nicht ins Abwasser gelangt, sondern bevorzugt nach der Färbung erneut eingesetzt wird, treten keine Abwasserbelastungen auf. Ferner laufen beim Färben aus überkritischem CO₂ die für die Färbung des textilen Substrates erforderlichen Stoffaustauschvorgänge im Vergleich zu wässrigen Systemen wesentlich schneller ab. Dies wiederum führt dazu, dass das zu färbende textile Substrat besonders gut und schnell durchströmt werden kann. Bei Anwendung des Färbens aus überkritischem CO₂ treten bei der Färbung von Wickelkörpern keine Ungleichmässigkeiten bezüglich der Durchströmung des Wickelkörpers auf, welche beispielsweise bei dem herkömmlichen Verfahren bei der Baumfärbung von Flächengebilden als Ursachen für Kantenabläufe bzw. Längenabläufe anzusehen sind. Ebenfalls können keine Dispersionsfarbstoffe unerwünscht agglomerieren, wie dies bei den herkömmlichen Dispersionsfärbungen bisweilen der Fall ist, so dass somit durch Anwendung des Färbens aus überkritischem CO₂ die bei herkömmlichen Färbeverfahren in wässrigen Systemen bekannten Aufhellungen von Dispersionsfarbstoffen und damit entsprechende Fleckenbildungen vermieden werden.

Darüber hinaus kann bei Färbungen mit Dispersionsfarbstoffen durch Anwendung des Färbens aus überkritischem CO₂ auch bei mittleren und dunklen Farbtönen auf eine reduktive Nachreinigung verzichtet werden, ohne dass hierdurch die Farbechtheiten, insbesondere die Reib- und Waschechtheiten, verschlechtert werden.

Ein weiterer Vorteil des Färbens aus überkritischem CO₂ besteht darin, dass man Dispersionsfarbstoffe einsetzen kann, die ausschliesslich aus dem eigentlichen Farbstoff bestehen und nicht die üblichen Dispergatoren und Stellmittel enthalten. Bei vielen Farbstoffen kann zudem auf eine Mahlung der Farbstoffe verzichtet werden.

Unter dem Begriff überkritisches CO₂ versteht man CO₂, bei dem der Druck und die Temperatur des CO₂ oberhalb des kritischen Druckes und der kritischen Temperatur liegen. Hierbei weist das überkritische CO₂ annähernd die Viskosität des entsprechenden Gases und eine Dichte auf, die näherungsweise mit der Dichte des entsprechend verflüssigten Gases vergleichbar ist.

Das erfindungsgemässe Färbeverfahren wird beispielsweise in der Art durchgeführt, dass man das zu färbende Textilmaterial zusammen mit dem Dispersionsfarbstoff in eine druckfeste Färbeapparatur gibt und unter CO₂-Druck auf die Färbetemperatur aufheizt oder indem man aufheizt und dann den gewünschten CO₂-Druck einstellt.

Die bei dem erfindungsgemässen Verfahren angewendete Färbetemperatur richtet sich im wesentlichen nach dem zu färbenden Substrat. Normalerweise liegt sie etwa zwischen 80 und 300°C, vorzugsweise zwischen etwa 100 und 150°C.

Der anzuwendende Druck muss mindestens so gross sein, dass das CO₂ in überkritischem Zustand vorliegt. Je höher der Druck, desto grösser ist im allgemeinen die Löslichkeit der Farbstoffe im CO₂, desto grösser ist jedoch auch der apparative Aufwand. Vorzugsweise liegt der Druck zwischen etwa 73 und 400 bar, insbesondere zwischen etwa 150 und 250 bar. Bei der bevorzugten Färbetemperatur für Polyestermaterial von ca. 130°C beträgt der Druck etwa 200 bar.

Das Flottenverhältnis (Massenverhältnis Textilmaterial: CO₂) beim Färben nach dem erfindungsgemässen Verfahren richtet sich nach der zu behandelnden Ware und deren Aufmachung.

Üblicherweise variiert es zwischen einem Wert von 1:2 bis 1:100, vorzugsweise etwa 1:5 bis 1:75. Sollen beispielsweise Polyestergarne, die auf entsprechende Kreuzspulen aufgewickelt sind, nach dem erfindungsgemässen Verfahren gefärbt werden, so geschieht dies vorzugsweise bei relativ kurzen Flottenverhältnissen, d.h. Flottenverhältnissen zwischen 1:2 bis 1:5. Derartige kurze Flottenverhältnisse bereiten in der Regel bei dem herkömmlichen Färbeverfahren im wässrigen System Schwierigkeiten, da hierbei bedingt durch die hohe Farbstoffkonzentration häufig die Gefahr besteht, dass die feindispersen Systeme agglomerieren. Dies tritt jedoch bei dem erfindungsgemässen Verfahren nicht auf.

Nach Erreichen der Färbetemperatur wird der gewünschte Druck eingestellt, falls dieser nicht schon infolge der Temperaturerhöhung erreicht wurde. Die Temperatur und der Druck werden dann für einige Zeit, z.B. 1 bis 60 Minuten konstant gehalten, wobei man durch geeignete Massnahmen, z.B. Rühren oder Schütteln, oder vor allem durch Zirkulation der "Färbeflotte" für eine intensive Durchmischung von Textilmaterial und "Färbeflotte" sorgt. Die Zeitdauer ist im allgemeinen nicht kritisch, doch hat sich gezeigt, dass Zeiten von mehr als 10 Minuten meist keine Verbesserung der färberischen Ausbeute bringen.

Anschliessend wird der Druck in mehreren Stufen, vorzugsweise in 2 bis 100 Stufen, erniedrigt, was am einfachsten durch Öffnen eines Ventils und Ablassen eines CO₂-Anteils geschieht. Durch die schnelle Expansion erfolgt eine Abkühlung, d.h., es wird quasi adiabatisch expandiert. Ausserdem wird durch die Druckerniedrigung die Dichte des CO₂ verändert. Nach Schliessen des Ventils findet wieder Erwärmung auf die Umgebungstemperatur statt, der Druck steigt also isochor wieder an. Nach ca. 30 Sekunden bis wenigen Minuten, wenn Druck und Temperatur praktisch nicht mehr steigen, wird der Druck erneut erniedrigt und der oben beschriebene Vorgang wiederholt. Vorzugsweise steuert man diese Arbeitsweise automatisch durch ein Druck- und/oder Dichte- und/oder Temperaturprogramm.

Vorzugsweise wird der Druck in jeder Stufe um 1 bis 10 bar und vor allem um 2 bis 5 bar erniedrigt.

Ausserdem ist es bevorzugt, den Druck in Stufen von einem Druck zwischen 200 und 300 bar auf 100 bis 130 bar zu erniedrigen. Anschliessend kann man den Restdruck in einer Stufe entspannen. Da bei tieferen Temperaturen bei Verminderung des Druckes die Dichte des überkritischen CO₂ stärker abnimmt, hat es sich als günstig erwiesen, diesen Umstand durch Verkleinern der Druckstufen zu berücksichtigen.

Das Textilmaterial wird danach dem Färbeapparat entnommen und ist häufig ohne weitere Reinigung gebrauchsfähig. Insbesondere ist zu beachten, dass keine Trocknung erforderlich ist.

Zur Reinigung des CO₂ nach der Färbung bestehen mehrere Möglichkeiten. Man kann z.B. den in dem CO₂ verbleibenden Farbstoffrest über entsprechende Filter ad- bzw. absorbieren. Hierfür eignen sich insbesondere die an sich bekannten Kieselgel-, Kieselgur-, Kohle-, Zeolith- und Aluminiumoxidfilter.

Darüber hinaus besteht die Möglichkeit, die nach der Färbung in dem CO₂ verbleibenden Farbstoffe durch eine Temperaturerhöhung und/oder Druckerniedrigung und/oder eine Volumenvergrösserung zu entfernen. Hierbei erfolgt eine Dichteerniedrigung

Das CO₂ kann dann aufgefangen und erneut nach Überführung in den überkritischen Zustand zur Färbung von weiteren Substraten verwendet werden. Hierbei scheiden sich die Farbstoffe als flüssige oder feste Farbstoffe ab, die entsprechend gesammelt und für weitere Färbungen weiterverwendet werden können.

Das erfindungsgemässe Verfahren eignet sich zum Färben von halbsynthetischen und insbesondere synthetischen hydrophoben Fasermaterialien, vor allem Textilmaterialien.

Textilmaterialien aus Mischgeweben, die derartige halbsynthetische bzw. synthetische hydrophobe Textilmaterialien enthalten, können ebenfalls nach dem erfindungsgemässen Verfahren gefärbt werden.

Als halbsynthetische Textilmaterialien kommen vor allem Cellulose-2½-Acetat und Cellulosetriacetat in Frage.

Synthetische hydrophobe Textilmaterialien bestehen vor allem aus linearen, aromatischen Polyestern, beispielsweise solchen aus Terephthalsäure und Glykolen, besonders Ethylenglykol oder Kondensationsprodukten aus Terephthalsäure und 1,4-Bis-(hydroxymethyl)-cyclohexan; aus Polycarbonaten, z.B. aus α,α-Dimethyl-4,4'-dihydroxy-diphenylmethan und Phosgen, aus Fasern auf Polyvinylchlorid-, Polypropylen- oder Polyamid-Basis, z.B. Polyamid 6.6, Polamid 6.10, Polyamid 6, Polyamid 11 oder Poly(1,4-phenylenterephthalamid).

Nach dem erfindungsgemässen Verfahren lassen sich auch Mikrofilament-Fasern aus Polyester, z.B. Polyethylenterephthalat, mit sehr guter Egealität färben. Ausserdem ist es auch möglich, Folien oder Drähte aus diesem Material zu färben.

Als Farbstoffe kommen für das erfindungsgemässe Verfahren vor allem Dispersionsfarbstoffe, d.h., in Wasser schwerlösliche oder nahezu unlösliche Farbstoffe in Betracht.

Es kommen z.B. Farbstoffe aus folgenden Klassen in Frage:
Nitrofarbstoffe, z.B. Nitrodiphenylaminfarbstoffe, Methinfarbstoffe, Chinolinfarbstoffe, Aminonaphthochinonfarbstoffe, Cumarinfarbstoffe und insbesondere Anthrachinonfarbstoffe, Tricyanvinylfarbstoffe und Azofarbstoffe, wie Monoazo und Disazofarbstoffe.

Die nachfolgenden Beispiele erläutern die Erfindung, ohne sie darauf zu beschränken.

### Beispiel 1

In einen Autoklaven gibt man einen Streifen Polyestergewebe sowie 1,5 Gew.%, bezogen auf das Polyestergewebe, des Farbstoffs der Formel
Der Autoklav wird mit CO₂-Gas gespült und unter 10 bar CO₂-Druck mit einer Aufheizgeschwindigkeit von 2°C pro Minute auf 130°C aufgeheizt, wobei der Rührer mit ca. 100 Umdrehungen pro Minute läuft. Dann erhöht man den Druck innerhalb von 1,5 bis 2,5 Minuten auf 250 bar und steigert die Rührergeschwindigkeit auf ca. 700 Umdrehungen pro Minute.

Nach 1 Minute wird der Druck innerhalb von 5 bis 15 Sekunden durch Ablassen von CO₂ um 5 bar erniedrigt, wobei die Temperatur im Autoklaven um etwa 2°C sinkt. Nach Schliessen des Ventils steigt der Druck innerhalb der nächsten Minute wieder um etwa 2 bar an und die Temperatur erreicht wieder den ursprünglichen Wert.

Jetzt wird erneut der Druck innerhalb von 5 bis 15 Sekunden durch Ablassen von CO₂ um 7 bar erniedrigt, das Ventil geschlossen und 1 Minute zur Einstellung einer konstanten Temperatur und eines konstanten Druckes gewartet. Dieser Vorgang wird so oft wiederholt, bis der Druck auf 180 bar abgesunken ist. (ca. 15 Minuten) Danach wird der Restdruck im Autoklaven abgelassen und das Polyestergewebe aus dem heissen Autoklaven entnommen.

Man erhält ein rot gefärbtes Polyestergewebe in ähnlicher Qualität wie beim Färben nach üblichen Methoden aus wässriger Flotte.

### Beispiel 2

Arbeitet man wie im Beispiel 1 beschrieben, verwendet jedoch anstelle des dort eingesetzten Farbstoffes eine äquivalente Menge des Farbstoffes der Formel
so erhält man gelb gefärbtes Polyestergewebe in ähnlicher Qualität wie beim Färben nach üblichen Methoden aus wässriger Flotte.

### Beispiel 3 (Vergleichsbeispiel)

Arbeitet man wie im Beispiel 1 beschrieben, hält man jedoch nach Erreichen von 130°C und einem Druck von 250 bar und einer Rührergeschwindigkeit von 700 Umdrehungen pro Minute diese Bedingungen während 25 Minuten konstant, lässt dann den Druck im Autoklaven innerhalb von 30 Sekunden ab, kühlt ab und entnimmt das gefärbte Polyestergewebe, so beträgt die Farbtiefe nur ca. $\frac{\text{1}}{\text{10}}$ der im Beispiel 1 erhaltenen Farbtiefe.

## Patentansprüche

1. Verfahren zum Färben von hydrophobem Textilmaterial mit Dispersionsfarbstoffen, indem man das Textilmaterial und den Dispersionsfarbstoff in überkritischem Kohlendioxid bei einem Druck von 73 bis 400 bar auf eine Temperatur von 80 bis 300°C erhitzt und anschliessend den Druck und die Temperatur bis unterhalb des kritischen Druckes und der kritischen Temperatur erniedrigt, dadurch gekennzeichnet, dass man die Druckerniedrigung in mehreren Stufen durchführt und dabei den Druck in jeder Stufe um 0,1 bis 20 bar erniedrigt und nach jeder Stufe abwartet, bis sich wieder ein praktisch konstanter Druck eingestellt hat.

2. Verfahren gemäss Anspruch 1, dadurch gekennzeichnet, dass man die Druckerniedrigung in 2 bis 100 Stufen durchführt.

3. Verfahren gemäss Anspruche 1 oder 2, dadurch gekennzeichnet, dass man den Druck in jeder Stufe um 1 bis 10 bar, vorzugsweise 2 bis 5 bar erniedrigt.

4. Verfahren gemäss einem der Ansprüche 1 bis 3, dadurch gekennzeichnet, dass man den Druck in Stufen von einem Druck zwischen 200 und 300 bar auf 100 bis 130 bar erniedrigt und den Restdruck in einer Stufe entspannt.

5. Verfahren gemäss einem der Ansprüche 1 bis 4, dadurch gekennzeichnet, dass man die Druckerniedrigung durch ein Druck- und/oder Dichte- und/oder Temperaturprogramm steuert.

6. Verfahren gemäss Anspruch 5, dadurch gekennzeichnet, dass man die Druckerniedrigung so steuert, dass die Abnahme der Dichte in konstanten Stufen erfolgt.

7. Verfahren nach einem der Ansprüche 1 bis 6, dadurch gekennzeichnet, dass man einen Dispersionsfarbstoff einsetzt, der frei von Zusätzen, insbesondere frei von Stellmitteln und Dispergiermitteln, ist.

8. Verfahren nach einem der Ansprüche 1 bis 7, dadurch gekennzeichnet, dass man das Textilmaterial auf Temperaturen zwischen etwa 100°C und etwa 150°C erhitzt.

9. Verfahren nach einem der Ansprüche 1 bis 8, dadurch gekennzeichnet, dass man bei einem Druck zwischen etwa 150 bar und etwa 250 bar arbeitet.

10. Verfahren nach einem der Ansprüche 1 bis 9, dadurch gekennzeichnet, dass man das Substrat zu Beginn in einem Flottenverhältnis zwischen etwa 1:2 bis etwa 1:100, vorzugsweise zwischen etwa 1:5 und etwa 1:75, färbt.

11. Verfahren nach einem der Ansprüche 1 bis 10, dadurch gekennzeichnet, dass man nach der Färbung den nicht verbrauchten Farbstoff erneut zum Färben verwendet.

12. Anwendung des Verfahrens gemäss einem der Ansprüche 1 bis 11 zum Färben von Textilmaterial aus Polyester.

## Claims

1. A process for dyeing hydrophobic textile material with disperse dyes by heating the textile material and the disperse dye in supercritical carbon dioxide under a pressure of 73 to 400 bar to a temperature of from 80 to 300°C, and subsequently reducing the pressure and the temperature to below the critical pressure and the critical temperature, in which process the pressure is reduced in a number of steps, reducing the pressure in each step by 0.1 to 20 bar and waiting after each step until the pressure is virtually constant again.

2. A process according to claim 1, wherein the pressure is reduced in 2 to 100 steps.

3. A process according to either of claims 1 and 2, wherein the pressure is reduced in each step by 1 to 10 bar, preferably by 2 to 5 bar.

4. A process according to any one of claims 1 to 3, wherein the pressure is reduced stepwise from a pressure between 200 and 300 bar to 100 to 130 bar and the remaining pressure is released in one step.

5. A process according to any one of claims 1 to 4, wherein the pressure reduction is controlled by a pressure and/or density and/or temperature program.

6. A process according to claim 5, wherein the pressure reduction is controlled such that the decrease in density occurs in constant steps.

7. A process according to any one of claims 1 to 6, which comprises the use of a disperse dye which contains no auxiliaries, in particular no diluents and dispersants.

8. A process according to any one of claims 1 to 7, wherein the textile material is heated to temperatures between about 100°C and about 150°C.

9. A process according to any one of claims 1 to 8, which is carried out under a pressure of between about 150 bar and about 250 bar.

10. A process according to any one of claims 1 to 9, wherein the substrate is dyed initially at a liquor ratio of between about 1:2 and about 1:100, preferably between about 1:5 and about 1:75.

11. A process according to any one of claims 1 to 10, wherein after dyeing non-consumed dye is reused for dyeing.

12. Use of a process according to any one of claims 1 to 11 for dyeing polyester textile material.

## Revendications

1. Procédé de teinture de matériaux textiles hydrophobes par des colorants dispersés, en chauffant le matériau textile et le colorant dispersé dans le dioxyde de carbone supercritique, à une pression de 73 à 400 bar et à une température de 80 à 300°C et en diminuant ensuite la pression et la température en dessous de la pression critique et de la température critique, caractérisé en ce que l'on effectue la diminution de pression en plusieurs étapes et que, au cours de chaque étape, l'on diminue la pression de 0,1 à 20 bar et que l'on attend après chaque étape, jusqu'à ce qu'une pression pratiquement constante se soit établie.

2. Procédé selon la revendication 1, caractérisé en ce que l'on effectue la diminution de pression en 2 à 100 étapes.

3. Procédé selon la revendication 1 ou 2, caractérisé en ce que l'on diminue la pression au cours de chaque étape de 1 à 10 bar et, de préférence, de 2 à 5 bar.

4. Procédé selon l'une des revendications 1 à 3, caractérisé en ce que l'on diminue la pression par étapes d'une pression entre 200 et 300 bar jusqu'à 100 à 130 bar et que l'on supprime ensuite en une seule étape la pression résiduelle.

5. Procédé selon l'une des revendications 1 à 4, caractérisé en ce que l'on règle la diminution de pression au moyen d'un programme de pression et/ou densité et/ou température.

6. Procédé selon la revendication 5, caractérisé en ce que l'on règle la diminution de pression de façon que la diminution de la densité se produise sous forme d'étapes constantes.

7. Procédé selon l'une des revendications 1 à 6, caractérisé en ce que l'on utilise un colorant dispersé qui est exempt d'additifs et, en particulier, d'agents de fixation et d'agents de dispersion.

8. Procédé selon l'une des revendications 1 à 7, caractérisé en ce que l'on chauffe le matériau textile à des températures entre environ 100°C et environ 150°C.

9. Procédé selon l'une des revendications 1 à 8, caractérisé en ce que l'on opère sous une pression comprise entre environ 150 bar et environ 250 bar.

10. Procédé selon l'une des revendications 1 à 9, caractérisé en ce que l'on effectue la teinture du support avec un rapport de bain compris entre environ 1:2 et environ 1:100 et, de préférence, entre environ 1:5 et environ 1:75.

11. Procédé selon l'une des revendications 1 à 10, caractérisé en ce que l'on utilise à nouveau après teinture le colorant non consommé, en vue d'une nouvelle opération de teinture.

12. Utilisation du procédé selon l'une des revendications 1 à 11, pour la teinture de matériaux textiles à base de polyester.
